# EUROPÄISCHE PATENTANMELDUNG

(11) **EP 0 844 437 A2**
(43) Veröffentlichungstag der Anmeldung: **27.05.1998**
(21) Anmeldenummer: 97119957.5
(22) Anmeldetag: 14.11.1997
(51) Int. Cl.: F23D 14/76, F23D 14/06

(54) **Gasbrenner mit Brennerdeckel**

(30) Priorität: 20.11.1996 DE 29620155 U
(71) Anmelder: EGA Engineering GmbH, 58119 Hagen (DE)
(72) Erfinder: Gronnenberg, Werner, 58119 Hagen (DE); Gertler, Kurt, 58119 Hagen (DE)
(74) Vertreter: Patentanwälte Meinke, Dabringhaus und Partner

(57) **Zusammenfassung**

Bei einem Gasbrenner (2) mit Brennerdeckel (1), insbesondere für Haushalts- oder Großkochgeräte, soll eine Lösung geschaffen werden, mit der insbesondere der Brennerdeckel vor störenden optischen Veränderungen durch Hitzeeinwirkung nachhaltig geschützt wird bei wirtschaftlicher Herstellung des Brennerdeckels.

Dies wird dadurch erreicht, daß wenigstens die in der Gebrauchslage nach oben weisende Fläche des Brennerdeckels (1) mit einer hochhitzebeständigen Lackbeschichtung (3) versehen ist.

## Beschreibung

Die Erfindung richtet sich auf einen Gasbrenner mit Brennerdeckel, insbesondere für Haushalts- oder Großkochgeräte.

Brennerdeckel werden aus unterschiedlichen Materialien gefertigt, so z.B. aus Glas (DE-U-92 13 669) oder aus Nichteisenmetallen oder Eisenlegierungen. Da die Brennerdeckel im Betrieb zum Teil erheblicher Wärme ausgesetzt sind, können auf der Oberfläche der Brennerdeckel erhebliche Verfärbungen erscheinen, bei Eisenlegierungen kann es zu Rostansatz kommen, sich einbrennende Speisereste können zu Verfärbung der Oberfläche und damit zum Unansehnlichwerden des Brennerdeckels führen. Um derartige Erscheinungen möglichst zu reduzieren oder zu verhindern, ist es bekannt, die Brennerdeckel mit einem Emailleschutzüberzug zu versehen oder emaillierte Bleche aufzubördeln oder überzustecken, was zum Teil mit erheblichen Kosten verbunden ist.

Aufgabe der Erfindung ist die Schaffung einer Lösung, mit der insbesondere der Brennerdeckel vor störenden optischen Veränderungen durch Hitzeeinwirkung nachhaltig geschützt wird bei wirtschaftlicher Herstellung des Brennerdeckels.

Bei einem Gasbrenner der eingangs bezeichneten Art wird diese Aufgabe gemäß der Erfindung dadurch gelöst, daß wenigstens die in der Gebrauchslage nach oben weisende Fläche des Brennerdeckels mit einer hochhitzebeständigen Lackbeschichtung versehen ist.

Es hat sich gezeigt, daß hochhitzebeständige Lacke der hier gestellten Aufgabe gerecht werden, sie sind vergleichsweise einfach aufzubringen, so daß eine wirtschaftliche Herstellungsweise möglich ist.

Ausgestaltungen der Erfindung ergeben sich aus den Unteransprüchen. So sieht die Erfindung vor, daß der hochhitzebeständige Lack einen Festkörperanteil von ca. 52,4 % nach DIN 53219 aufweist und/oder einen Volumen/Festkörperanteil von ca. 35,3 %.

Der Lack sollte, wie dies die Erfindung in weiterer Ausgestaltung ebenfalls vorsieht, eine Naßdichte von ca. 1,15 g/cm³ und eine Trockendichte von ca. 1,7 g/cm³ nach DIN 53217 aufweisen.

Einer wirtschaftlichen Herstellung eines erfindinngsgemäßen Brenners bzw. Deckels kommt insbesondere auch entgegen, wenn die Lackbeschichtung einen einschichtigen Lackaufbau bei einer Trockenschichtdicke von ca. 30 µm aufweist.

Eine mögliche Herstellungsweise besteht darin, daß z.B. der zu beschichtende Brennerdeckel je nach Materialbeschaffenheit entfettet und durch Strahl- bzw. Polierverfahren für den Lackierungsvorgang vorbereitet wird. Anschließend wird ein einschichtiger Lackaufbau aufgetragen, wobei eine Naßschichtdicke von ca. 85 µm erzeugt wird, um später eine Trockenschichtdicke von 30 µm zu erhalten.

Der Deckel wird dann ca. 30 Minuten bei 250°C und bis zu 20 Minuten bei 300°C gebrannt.

In der anliegenden Figur ist ein Brennerdeckel in Verbindung mit einem Gasbrenner wiedergegeben.

Der allgemein mit 1 bezeichnete Brennerdeckel befindet sich auf einem allgemein mit 2 bezeichneten Gasbrenner, auf dessen speziellen Aufbau es hier nicht näher ankommt. Der Brennerdeckel ist mit einer mit 3 bezeichneten hochhitzebeständigen Lackbeschichtung versehen, deren Dicke in der Schnittzeichnung aus Darstellungsgründen übertrieben stark wiedergegeben ist, die beschichtete Oberfläche ist durch eine Punktierung angedeutet.

Neben den hier im Vordergrund beschriebenen Flächen des Brennerdeckels können auch alle anderen Flächen des Brenners selbst erfindungsgemäß farbig gestaltet sein, um auch rasch modischen Schwankungen in der Gestaltung der Brenner gerecht werden zu können, wenn eine besondere Farbigkeit gewünscht wird.

## Patentansprüche

1. Gasbrenner (2) mit Brennerdeckel (1), insbesondere für Haushalts- oder Großkochgeräte,
dadurch gekennzeichnet,
daß wenigstens die in der Gebrauchslage nach oben weisende Fläche des Brennerdeckels (1) mit einer hochhitzebeständigen Lackbeschichtung (3) versehen ist.

2. Gasbrenner nach Anspruch 1,
dadurch gekennzeichnet,
daß der Lack (3) einen Festkörperanteil von ca. 52,4 % nach DIN 53219 aufweist.

3. Gasbrenner nach Anspruch 1 oder 2,
dadurch gekennzeichnet,
daß der Lack (3) einen Volumen/Festkörperanteil von ca. 35,3 % nach DIN 53219 aufweist.

4. Gasbrenner nach einem der vorangehenden Ansprüche,
dadurch gekennzeichnet,
daß der Lack (3) eine Naßdichte von ca. 1,15 g/cm³ und eine Trockendichte von ca. 1,7 g/cm³ nach DIN 53217 aufweist.

5. Gasbrenner nach einem der vorangehenden Ansprüche,
dadurch gekennzeichnet,
daß die Lackbeschichtung (3) einen einschichtigen Lackaufbau aufweist bei einer Trockenschichtdicke von ca. 30 µm.
